# EUROPÄISCHE PATENTSCHRIFT

(11) **EP 0 678 117 B1**
(45) Veröffentlichungstag und Bekanntmachung des Hinweises auf die Patenterteilung: **28.08.1996**
(21) Anmeldenummer: 94904187.5
(22) Anmeldetag: 27.12.1993
(51) Int. Cl.: C11D 3/00, C11D 3/37, C11D 17/00

(54) **BLOCKCOPOLYMERE ALS SCHAUMREGULATOREN IN WASCH- ODER REINIGUNGSMITTELN**
BLOCK COPOLYMERS AS FOAM REGULATORS IN WASHING OR CLEANING AGENTS
COPOLYMERES SEQUENCES UTILISES COMME REGULATEURS DE MOUSSE DANS DES DETERGENTS OU DES NETTOYANTS

(30) Priorität: 07.01.1993 DE 4300087
(43) Veröffentlichungstag der Anmeldung: 25.10.1995
(73) Patentinhaber: Henkel Kommanditgesellschaft auf Aktien, 40191 Düsseldorf (DE)
(72) Erfinder: MÖLLER, Thomas, D-40593 Düsseldorf (DE); FISCHER, Herbert, D-40229 Düsseldorf (DE); EMMERLING, Winfried, D-41469 Neuss (DE); EICKEN, Ulrich, D-41352 Korschenbroich (DE); BLOCK, Christian, D-50668 Köln (DE); SEITER, Wolfgang, D-41469 Neuss (DE)
(86) Internationale Anmeldenummer: EP9303697
(87) Internationale Veröffentlichungsnummer: WO9416044

(56) Entgegenhaltungen:
- EP-A- 0 207 002
- DE-B- 1 069 577
- GB-A- 1 465 700
- DATABASE WPI Derwent Publications Ltd., London, GB; AN 82-73467E & JP,A,57 119 807 (MITSUBISHI PETROCH KK) 26. Juli 1982

## Beschreibung

### "Blockcopolymere als Schaumregulatoren in Wasch- oder Reinigungsmitteln"

Die Erfindung betrifft die Verwendung von Propylenglykolether- und gegebenenfalls Ethylenglykolether-Einheiten enthaltenden Blockcopolymeren als Schaumregulatoren in tensidhaltigen Wasch- und/oder Reinigungsmitteln, ein schütt- und rieselfähiges, partikelförmiges Schauminhibierungsmittel, enthaltend wasserlösliches oder wasserdispergierbares Trägermaterial und daran adsorbiertes Blockcopolymer, sowie Verfahren zur Herstellung derartiger Blockcopolymere als auch derartiger partikelförmiger Schauminhibierungsmittel.

In wäßrigen Reinigungsflotten, wie sie bei der üblichen Waschbehandlung in Waschmaschinen, insbesondere in Haushaltstrommelwaschmaschinen, auftreten, ist die Regulierung der Schaumentwicklung unerläßlich, da sowohl zu starkes Schäumen als auch das völlige Fehlen von Schaum dem gewünschten Wascherfolg nicht zuträglich ist. Es fehlt daher nicht an Vorschlägen zur Lösung des Problems der übermäßigen Schaumentwicklung von Waschmitteln. Bisher sind die Silikon-Entschäumungsmittel, die aus in der Regel flüssigen Polysiloxanen mit Alkyl- oder Arylsubstituenten und feinteiliger Kieselsäure bestehen, bezogen auf die benötigte Einsatzmenge, als wirksamste Schaumregulatoren bekannt geworden. Polysiloxane sind jedoch bei bekannt guter Entschäumerwirkung vergleichsweise aufwendig in der Herstellung und besitzen den Nachteil, daß sie insbesondere in neuerer Zeit oft als in ihrer biologischen Abbaubarkeit nicht völlig befriedigend empfunden werden. Auch silikonfreie Schaumregulierungsmittel sind bekannt. So wird zum Beispiel in der europäischen Patentschrift EP 87 233 ein Verfahren zur Herstellung eines schwachschäumenden Waschmittels beschrieben, bei dem Gemische aus einer öligen beziehungsweise wachsartigen Substanz und Bisamiden auf ein Trägerpulver, insbesondere ein sprühgetrocknetes tensidhaltiges Waschmittel aufgetragen werden. Die ölige beziehungsweise wachsartige Substanz kann zum Beispiel aus Vaseline mit einem Schmelzpunkt von 20 °C bis 120 °C bestehen. Bei dieser Art der Konfektionierung, nämlich dem Aufsprühen des Mittels auf das sprühgetrocknete, tensidhaltige Waschmittel besteht die Gefahr, daß sich das Herstellungsverfahren nachteilig auf die Lagerbeständigkeit der Schaumregulierungskomponente auswirkt mit dem Ergebnis, daß deren Aktivität mit zunehmender Lagerzeit abnimmt. Um ihre Wirkung zu steigern und gleichzeitig die erforderliche Anwendungskonzentration herabzusetzen, werden diesen Entschäumern häufig weitere Schauminhibitoren zugesetzt, insbesondere die bekannten Polysiloxane oder Polysiloxan-Kieselsäure-Gemische. Weitere schaumregulierte Waschmittel sind aus den europäischen Patentschriften EP 75 433 und EP 94 250 bekannt. Dort beschriebene Schaumregulierungsmittel enthalten jedoch ebenfalls Silikone und kommen aus den genannten Gründen nicht in Betracht. Aus der deutschen Offenlegungsschrift DT 28 57 155 sind Waschmittel mit einem Schaumregulierungsmittel bekannt, das hydrophobes Siliziumdioxid und ein Gemisch aus festen und flüssigen Kohlenwasserstoffen, gegebenenfalls im Gemisch mit Fettsäureestern, enthält. Durch den hohen Gehalt an bei Raumtemperatur flüssigem Kohlenwasserstoff von 22,5 Gew.-% bis etwa 98 Gew.-% besteht bei derartigen Schaumregulierungsmitteln die Gefahr des Verklumpens. Aus der deutschen Offenlegungsschrift DE 34 00 008 sind Schaumregulierungsmittel, enthaltend Paraffinwachsgemische und hydrophobierte Kieselsäure, gegebenenfalls in Kombination mit verzweigtkettigen Alkoholen, bekannt. Pulverförmige Entschäumer, die ein flüssiges Gemisch aus höhermolekularen, verzweigtkettigen Alkoholen mit hydrophobierter Kieselsäure in Kombination mit einem wasserunlöslichen Wachs an einem wasserlöslichen, pulverförmigen Träger enthalten, sind aus der deutschen Offenlegungsschrift DE 31 15 644 bekannt. In der europäischen Patentanmeldung EP 309 931 wurden Schaumregulierungsmittel beschrieben, welche ein relativ aufwendiges Gemisch aus Paraffinwachs und mikrokristallinem Paraffinwachs enthalten.

Alle derartigen Mittel weisen bei der in neuerer Zeit immer mehr Bedeutung gewinnenden maschinellen Wäsche im Niedrigtemperaturbereich in manchen Fällen eine als unzureichend empfundene Entschäumerleistung auf und lassen sich nicht immer befriedigend lagerstabil in pulverförmige Wasch- oder Reinigungsmittel einarbeiten.

Die Aufgabe bestand demnach in der Bereitstellung eines silikonfreien Schaumregulators, der in wäßrigen Wasch- und Reinigungsflotten wirksam ist, sich in Form eines rieselfähigen Schaumregulierungsmittels konfektionieren läßt und in Wasch- und Reinigungsmitteln eingesetzt über einen breiten Temperaturbereich seine Wirkung entfaltet, das heißt im Kaltwaschbereich, bei mittleren Waschtemperaturen und auch im Kochwaschbereich eine störende Schaumentwicklung unterdrückt. Weiterhin soll sowohl der Schaumregulator als auch das diesen enthaltende Schaumregulierungsmittel im Gemisch mit üblichen Wasch- beziehungsweise Reinigungsmittelbestandteilen lager- und wirkungsstabil bleiben und keine nachteiligen Auswirkungen auf das Behandlungsgut und die Umwelt ausüben.

Überraschenderweise wurde nun gefunden, daß dieses Problem durch bestimmte Blockcopolymere aus hydrophoben Polypropylenglykoletherblöcken und gegebenenfalls hydrophilen Polyethylenglykoletherblöcken, die über Ester- oder Urethaneinheiten verknüpft sind, gelöst werden kann. Unter Propylenglykol ist dabei im Rahmen der vorliegenden Erfindung sowohl das 1,2- als auch das 1,3-Propylenglykol als auch deren Mischungen zu verstehen. Vorzugsweise werden allerdings Blockcopolymere mit 1,2-Propylenglykol als alleinigem Propylenglykolgehalt erfindungsgemäß eingesetzt.

Gegenstand der Erfindung ist somit die Verwendung von Glykolether-Einheiten enthaltenden Blockcopolymeren, welche erhältlich sind durch Umsetzung von Polypropylenglykol mit einer Molmasse im Bereich von 1000 bis 8000 und gegebenenfalls Polyethylenglykol mit einer Molmasse im Bereich von 200 bis 20 000mit Diisocynaten und/oder Dicarbonsäuren mit jeweils 2 bis 44 C-Atomen, wobei im Falle der Dicarbonsäuren ein molares Verhältnis von Hydroxylgruppen zu Carbonylgruppen von 1:1 bis 1,9:1 vorliegt, als Schaumregulatoren in tensidhaltigen Wasch- und/oder Reinigungsmitteln.

Vorzugsweise werden solche Blockcopolymere verwendet, die durch Umsetzung von Diisocyanat mit dem Glykol beziehungsweise den Glykolen im molaren Verhältnis von Hydroxylgruppen zu Carbonylgruppen von 1:2 bis 2:1, insbesondere von 1:1 bis 2:1 und besonders bevorzugt von 1,1:1 bis 1,9:1 erhältlich sind.

In einer weiteren bevorzugten Ausgestaltung der Erfindung werden Blockcopolymere verwendet, die durch Umsetzung von Diisocyanat und/oder Dicarbonsäure mit einem Gemisch aus Polypropylenglykol und Polyethylenglykol erhältlich sind, in dem das molare Verhältnis von Polyethylenglykol zu Polypropylenglykol bis zu 1:1, insbesondere von 0,1:1 bis 0,9:1, beträgt. Insbesondere falls höhermolekulare Polypropylenglykole beziehungsweise Polyethylenglykole eingesetzt werden, kann das molare Verhältnis allerdings auch deutlich über 1:1 betragen.

Derartige Blockcopolymere enthalten die Blöcke ([-C₃H₆O]ₐ-X)ₙ- und ([-C₂H₄O]_{b}-X)ₒ-, in denen sich die Zahlen a beziehungsweise b aus den Molgewichten des Polypropylenglykols beziehungsweise Polyethylenglykols ergeben und im Fall des Ethoxylierungsgrades b auch 0 betragen können, X eine Bisacyl- oder Bisurethan-Gruppierung, n eine Zahl größer 0 und o eine Zahl von mindestens 0 bedeuten. Bei den wie oben durch ihr Herstellverfahren charakterisierten erfindungsgemäß verwendbaren Polymeren bilden die Anzahl dieser Blöcke im Polymer, das molekulare Verhältnis der Blöcke zueinander sowie die Größen n und o ein komplexes, nur schwer in einer allgemeinen Formel zu veranschaulichendes System.

Ein weiterer Gegenstand der Erfindung ist ein körniges, rieselfähiges Schaumregulierungsmittel, das 0,5 Gew.-% bis 30 Gew.-% eines erfindungs-gemäß zu verwendenden Blockcopolymeren adsorbiert an 70 Gew.-% bis 99,5 Gew.-% eines körnigen, im wesentlichen anorganischen phosphatfreien Trägermaterials enthält.

Bei den erfindungsgemäß zu verwendenden Blockcopolymeren handelt es sich um Substanzen mit Ester- und/oder Urethangruppen, die durch Umsetzung von Polypropylenglykolen, gegebenenfalls im Gemisch mit Polyethylenglykolen, mit Diisocyanaten und/oder Dicarbonsäuren erhältlich sind. Vorzugsweise handelt es sich um solche Verbindungen, die durch Umsetzung von 1 Molequivalent Diisocyanat und/oder Dicarbonsäure mit 1 Molequivalenten bis 2 Molequivalenten, insbesondere 1,1 Molequivalenten bis 1,9 Molequivalenten Polypropylenglykol und bis zu 1 Molequivalent, insbesondere 0,05 Molequivalenten bis 0,9 Molequivalenten Polyethylenglykol erhältlich sind. Besonders bevorzugt sind im Falle der Urethan-Blockcopolymere solche, die durch Umsetzung der Glykole mit Diisocyanaten in Molverhältnissen OH:NCO von 1:1 bis 1,5:1 erhältlich sind. Das molare Verhältnis von Polypropylenglykol zu Polyethylenglykol beträgt vorzugsweise 0,1:1 bis 0,9:1, insbesondere 0,2:1 bis 0,8:1. Dabei weist Polyethylenglykol vorzugsweise ein Molekulargewicht von 500 bis 15 000 und Polypropylenglykol vorzugsweise ein Molekulargewicht von 1000 bis 2000 auf. Darüberhinaus ist es auch möglich, ein Gemisch aus Polyethylenglykol und Polypropylenglykol im angegebenen Verhältnis einzusetzen, in dem zumindest ein Teil, insbesondere nicht mehr als 90 Mol-% und besonders bevorzugt 5 Mol-% bis 50 Mol-% des Polypropylenglykols und/oder des Polyethylenglykols durch längerkettige aliphatische vicinale Diole mit 10 bis 20 C-Atomen, insbesondere 12 bis 18 C-Atomen, und/ oder a,w-Diole mit 3 bis 22 C-Atomen ersetzt ist.

In den obenstehend wiedergegeben Formeln der Blöcke steht X für eine Bisacyl- oder eine Bisurethan-Gruppierung, wie sie durch formale Kondensation mit zwei Molequivalenten eines Alkohols aus einer Dicarbonsäure oder durch formale Addition zweier Molequivalente eines Alkohols aus einem Diisocyanat hervorgeht. Die Bisacylgruppen enthalten insgesamt 2 bis 44, vorzugsweise 2 bis 12 C-Atome, die zwischen den Acyl- beziehungsweise den Isocyanatenden als Alkylen-, Alkenylen- oder Arylen-Gruppierung angeordnet sein können. Unter den erfindungsgemäß zu verwendenden Blockcopolymeren sind die formalen Abkömmlinge von linearen α,w-Dicarbonsäuren und von zweifach carboxylsubstituierten Aromaten besonders bevorzugt. Erfindungsgemäß brauchbar sind demnach insbesondere die Esterderivate der Oxalsäure, Malonsäure, Bernsteinsäure, Maleinsäure, Fumarsäure, Adipinsäure, Pimelinsäure, Korksäure, Azelainsäure, Brassylsäure, Pthalsäure, Isopthalsäure, Terepthalsäure, und deren Gemische. Erfindungsgemäß besonders brauchbare Blockcopolymere, in denen X eine Bisurethan-Gruppierung bedeutet, sind neben von den gegebenenfalls alkylsubstituierten Alkylendiisocyanaten, beispielsweise Trimethylhexamethylendiisocyanat, die von Isophorondiisocyanat, ortho-, meta- und para-Phenylendiisocyanat, den Methylendiphenyldiisocyanaten, den Methylendicyclohexyldiisocyanaten, den Toluylendiisocyanaten, den Xylylendiisocyanaten und den Tetramethylxylylendiisocyanaten sowie deren Gemischen ableitbaren Verbindungen. Brauchbar sind auch die durch Reaktion genannter Diisocyanate beziehungsweise Dicarbonsäuren mit genannten Diolen in Molverhältnissen von etwa 2:1 erhältlichen isocyanatgruppenterminierten beziehungsweise carbonsäuregruppenterminierten Umsetzungsprodukte. Besonders bevorzugt sind wegen ihrer exzellenten Entschäumerleistung die von 2,4- oder 2,6-Toluylendiisocyanat ableitbaren erfindungsgemäß zu verwendenden Blockcoplymere.

Hydroxylgruppenterminierte Verbindungen der obengenannten Art können auch in im Prinzip bekannter Weise mit Monocarbonsäuren mit 1 bis 22 C-Atomen, insbesondere Fettsäuren mit 12 bis 20 C-Atomen, beziehungsweise deren reaktiven Derivaten, beispielsweise Säurechloriden, Anhydriden oder Methylbeziehungssweise Ethylestern, umgesetzt und so wenigstens teilweise end-gruppenverschlossen werden. Auch die Entschäumerleistung solcher Verbindungen ist ausgezeichnet.

Die Herstellung der erfindungsgemäß zu verwendenden Polymere erfolgt vorzugsweise durch Umsetzung von Polypropylenglykolen und gegebenenfalls Polyethylenglykolen mit difunktionellen Isocyanaten oder difunktionellen Carbonsäuren beziehungsweise reaktiven Carbonsäurederivaten, beispielsweise Anhydriden oder Säurechloriden, in den obengenannten Molverhältnissen, gewünschtenfalls unter Zusatz von sauren Katalysatoren, bei Temperaturen von 20 °C bis 140 °C und gewünschtenfalls in einem unter den Reaktionsbedingungen inerten Lösungsmittel. Der Einsatz der niederen Alkylester von Carbonsäuren, insbesondere ihrer Methyl- oder Ethylester, unter vorzugsweise sauren Umesterungsbedingungen, ist gleichfalls möglich. Zur Herstellung von erfindungsgemäß zu verwendenden Blockcopolymeren, welche sowohl Polyethylen- wie auch Polypropylengruppierungen enthalten, ist auch die Umsetzung zuvor hergestellter polyethoxylierter Polypropylenglykole mit den genannten difunktionellen Verbindungen möglich. Die Herstellung von bestimmten Polyglykolestern ist beispielsweise in der US-amerikanischen Patentschrift US 2 950 310 beschrieben.

Gewünschtenfalls kann daran anschließend die Umsetzung mit Monocarbonsäuren beziehungsweise deren reaktiven Derivaten erfolgen, so daß endgruppenverschlossene Produkte entstehen.

Die erfindungsgemäße Verwendung kann in ihrer einfachsten Form dadurch erreicht werden, daß ein oben beschriebenes Blockcopolymer einer ohne diesen Zusatz zu unerwünscht starkem Schäumen neigenden Wasch- oder Reinigungsflotte in Substanz, gelöst in einem vorzugsweise wasssermischbaren organischen Lösungsmittel oder in wäßriger Suspension zugesetzt wird. Vorzugsweise werden die erfindungsgemäß zu verwendenden Blockcopolymere jedoch in Form von körnigen, rieselfähigen Schaumregulierungsmitteln, welche die genannten Blockcopolymere enthalten, verwendet.

Das phosphatfreie Trägermaterial zur Konfektionierung der erfindungsgemäß zu verwendenden Blockcopolymere zu einem rieselfähigen, insbesondere für den Einsatz in pulverförmigen Wasch- und Reinigungsmitteln geeigneten Schaumregulierungsmittel weist eine körnige Struktur auf und besteht aus wasserlöslichen oder wasserdispergierbaren Verbindungen, in erster Linie aus anorganischen und gegebenenfalls zusätzlichen organischen Salzen, die für den Einsatz in Wasch- und Reinigungsmitteln geeignet sind. In Frage kommen neben organischen Trägermaterialien wie Stärke oder Cellulose und üblichen Neutralsalzen, beispielsweise Alkalisulfaten oder Alkalichloriden, insbesondere übliche Waschalkalien, beispielsweise Alkalicarbonate oder -silikate, anorganische Buildersubstanzen, beispielsweise Alumosilikate, Schichtsilikate, beispielsweise Bentonite, und anorganische Bleichmittel auf Sauerstoffbasis, beispielsweise Alkaliperborate oder -percarbonate, wobei insbesondere die letztgenannten Bleichmittel in einer Ausführungsform des erfindungsgemäßen Schaumregulierungsmittels als Trägermaterial beziehungsweise Bestandteil des Trägermaterials bevorzugt sind. Gemische aus anorganischen und organischen Salzen können vielfach mit Vorteil verwendet werden, wobei organische Trägermaterialien vorzugsweise nicht über 20 Gew.-%, insbesondere in Mengen von 2 Gew.-% bis 15 Gew.-%, jeweils bezogen auf gesamtes Trägermaterial, in diesem enthalten sind. In einer weiteren Ausführungsform des erfindungsgemäßen Schaumregulierungsmittels enthält das Trägermaterial vorzugsweise sowohl Alkalicarbonat als auch Alkalisilikat. In diesem Fall enthält das Trägermaterial vorzugsweise 1 Gew.-% bis 50 Gew.-% Alkalicarbonat, bis zu 70 Gew.-% Alkalisulfat, bis zu 50 Gew.-% Alkalialumosilikat und 10 Gew.-% bis 50 Gew.-% Alkalisilikat, kann jedoch zusätzlich weitere wasserlösliche oder wasserunlösliche, wasserdispergierbare Stoffe enthalten. Zu den zusätzlich verwendbaren Materialien gehören insbesondere Alkalichloride und Schichtsilikate, beispielsweise Bentonit. Bei dem Alkalisilikat handelt es sich vorzugsweise um eine Verbindung mit einem Molverhältnis Alkalioxid zu Si0₂ von 1:1,5 bis 1:3,5. Die Verwendung derartiger Silikate resultiert in besonders guten Korneigenschaften, insbesondere hoher Abriebsstabilität und dennoch hoher Auflösungsgeschwindigkeit in Wasser. Zu den im Trägermaterial für die erfindungsgemäßen Schaumregulierungsmittel brauchbaren Alumosilikaten gehören insbesondere die Zeolithe, beispielsweise Zeolith NaA und NaX. Als organische Komponenten des Trägermaterials kommen zum Beispiel Stärke, Acetate, Tartrate, Citrate, Succinate, Carboxymethylsuccinate sowie die Alkalisalze von Aminopolycarbonsäuren, wie NTA oder EDTA, Hydroxyalkanphosphonate und Aminoalkanpolyphosphonate in Frage, wie 1-Hydroxyethan1,1-diphosphonat, Ethylendiaminotetramethylenphosphonat und Diethylentriaminpentamethylenphosphonat. Brauchbar sind ferner wasserlösliche Salze von polymeren beziehungsweise copolymeren Carbonsäuren, beispielsweise Polyacrylate und Mischpolymerisate aus Acrylsäure und Maleinsäure. Bevorzugtes Alkalimetall in den genannten Alkalisalzen ist dabei in allen Fällen Natrium.

Das Trägermaterial kann darüberhinaus als organische Komponente filmbildende Polymere, beispielsweise Polyethylenglykole, Polyvinalalkohole, Polyvinylpyrrolidone und Cellulosederivate, enthalten. Brauchbare Celluloseether sind insbesondere Alkalicarboxymethylcellulose, Methylcellulose, Ethylcellulose, Hydroxyethylcellulose und sogenannte Cellulosemischether, wie zum Beispiel Methylhydroxyethylcellulose und Methylhydroxypropylcellulose, sowie deren Mischungen. Vorzugsweise werden Mischungen aus Natrium-Carboxymethylcellulose und Methylcellulose eingesetzt, wobei die Carboxymethylcellulose üblicherweise einen Substitutionsgrad von 0,5 bis 0,8 Carboxymethylgruppen pro Anhydroglukoseeinheit und die Methylcellulose einen Substitutionsgrad von 1,2 bis 2 Methylgruppen pro Anhydroglukoseeinheit aufweist. Die Gemische enthalten vorzugsweise Alkalicarboxymethylcellulose und nichtionischen Celluloseether in Gewichtsverhältnissen von 80:20 bis 40:60, insbesondere von 75:25 bis 50:50. Derartige Celluloseethergemische können in fester Form oder als wäßrige Lösungen verwendet werden, die in üblicher Weise vorgequollen sein können.

Die erfindungsgemäßen Schaumregulierungsmittel können, vorzugsweise nicht mehr als 10 Gew.-% und insbesondere von 0,5 Gew.-% bis 3,5 Gew.-%, Tensid enthalten. Unter Tensiden sind oberflächenaktive Verbindungen mit hydrophobem Molekülteil und hydrophilen anionischen, ampholytischen, zwitterionischen, kationischen und nichtionischen Gruppen zu verstehen, die in wäßriger Lösung oder Dispersion eine reinigende beziehungsweise emulgierende Wirkung entfalten. Tenside sind normalerweise die schaumverursachenden Bestandteile von Wasch- und Reinigungsflotten. Um so mehr muß überraschen, daß diese schäumenden Bestandteile in den erfindungsgemäßen Schaumregulierungsmitteln enthalten sein können, ohne daß die Wirksamkeit der Mittel beeinträchtigt wird. Der hydrophobe Molekülteil von Tensiden besteht im allgemeinen aus einem Kohlenwasserstoffrest beziehungsweise einem substituierten Kohlenwasserstoffrest oder einem in Wasser schwer löslichen Polyglykoletherrest, zum Beispiel einem Polypropylenglykol- beziehungsweise Polybutylenglykol-Etherrest. Vorzugsweise enthalten die erfindungsgemäßen Schaumregulierungsmittel synthetische anionische Tenside vom Sulfat- oder Sulfonat-Typ, insbesondere Alkylbenzolsulfonate und/oder Alkylsulfate, weil diese im Rahmen der anschließend beschriebenen Herstellung der Schaumregulierungsmittel über wäßrige Dispersionen der Blockcopolymere eine besonders gute Dispergierung der Blockcopolymere ermöglichen. Dabei sind Tensidgehalte von bis zu 30 Gew.-%, insbesondere von 5 Gew.-% bis 10 Gew.-%, jeweils bezogen auf erfindungsgemäß zu verwendendes Blockcopolymer, bevorzugt.

Die Herstellung eines erfindungsgemäßen Schaumregulierungsmittels kann durch Aufbringen des flüssigen, gegebenenfalls auf über Raumtemperatur erwärmten Blockcopolymeren auf das körnige Trägermaterial erfolgen, beispielsweise durch sukzessives Zumischen, insbesondere als Spray, zu dem Trägermaterial. Dabei ist sowohl der separate Einsatz von oben genannten einzelnen Trägermaterial-Bestandteilen möglich als auch von zuvor aus diesen erzeugten Trägerkörnern. Das Trägerkorn, welches in üblicher Weise durch Granulation oder durch Sprühtrocknen einer wäßrigen Aufschlämmung der Trägermaterialien erzeugt werden kann, wird dabei durch Mischorgane oder durch Fluidisierung in Bewegung gehalten, um eine gleichmäßige Beladung des Trägermaterials zu gewährleisten. Die dafür verwendeten Sprühmischer können kontinuierlich oder diskontinuierlich betrieben werden.

Im Rahmen des eben beschriebenen Herstellungsverfahrens ist auch der Einsatz einer wäßrigen Dispersion des erfindungsgemäß zu verwendenden Blockcopolymers möglich, die vorzugsweise ein oben aufgeführtes filmbildendes Polymer und/oder Tensid als Dispergierhilfsmittel enthält. Je nach Wassergehalt der Dispersion und Wasserbindevermögen des verwendeten Trägermaterials kann diese Vorgehensweise die anschließende Trocknung, beispielsweise mittels üblicher Wirbelschichttrockner, des entstehenden Schaumregulierungsmittels notwendig machen.

Die Herstellung des Schaumregulierungsmittels erfolgt in einer weiteren erfindungsgemäßen Ausgestaltung derart, daß man die Trägermaterialien in Wasser löst beziehungsweise aufschlämmt, das erfindungsgemäß zu verwendende Blockcopolymer darin dispergiert und diesen Slurry anschließend sprühtrocknet. Der Dispersion wird vorzugsweise ein wasserlöslicher Dispersionsstabilisator in Form eines Tensids und/oder in Wasser quellfähigen Polymeren zugesetzt, da die erfindungsgemäß zu verwendenden Blockcopolymere im wäßrigen Slurry im allgemeinen nicht oder nur wenig löslich sind. Beispiele für brauchbare in Wasser quellfähige Polymere sind die genannten Celluloseether, Homo- und Copolymere von ungesättigten Carbonsäuren, wie Acrylsäure, Maleinsäure und copolymerisierbaren Vinylverbindungen, wie Vinylether, Acrylamid und Ethylen. Der Zusatz an derartigen als Dispersionsstabilisatoren wirkenden Verbindungen in der wäßrigen Aufschlämmung beträgt vorzugsweise nicht über 5 Gew.-%, insbesondere 1 Gew.-% bis 3 Gew.-%, bezogen auf das entstehende Schaumregulierungsmittel. Der Wassergehalt des Slurries kann je nach Art beziehungsweise Löslichkeit des Trägermaterials 30 Gew.-% bis 60 Gew.-% betragen. Das Sprühtrocknen der Dispersion kann in im Prinzip bekannter Weise in dafür vorgesehenen Anlagen, sogenannten Sprühtürmen, mittels heißer, in Gleichstrom oder Gegenstrom geführter Trocknungsgase erfolgen.

Ein erfindungsgemäßes Schaumregulierungsmittel besteht vorzugsweise aus Partikeln mit Korngrößen nicht über 2 mm, insbesondere von 0,1 mm bis 1,6 mm. Es weist vorzugsweise ein Schüttgewicht im Bereich von 300 Gramm pro Liter bis 1100 Gramm pro Liter, insbesondere von 450 Gramm pro Liter bis 900 Gramm pro Liter auf. Vorzugsweise wird es zur Herstellung von pulverförmigen Wasch- oder Reinigungsmitteln verwendet, wobei als weiterer Vorteil der erfindungsgemäßen Schaumregulierungsmittel ihre gering notwendige Einsatzmenge bei guter Entschäumerleistung zu bemerken ist. So gelingt es, die Entschäumerleistung üblicher Silikon-Entschäumer sowohl in der maschinellen Niedrigtemperaturwäsche bei 30 °C bis 60 °C als auch in der Hochtemperaturwäsche bei etwa 90 °C mit weniger als gewichtsgleichen Mengen, bezogen auf Aktivsubstanz, der erfindungsgemäßen Schaumregulierungsmittel auf Basis der erfindungsgemäß zu verwendenden Blockcopolymere zu erreichen.

### Beispiele

### Beispiel 1: Herstellung der Blockcopolymere

### A) Ester

Polypropylenglykol (PPG) und Polyethylenglykol (PEG) in den in der nachfolgenden Tabelle angegebenen Gewichtsverhältnissen, Bernsteinsäureanhydrid in der Menge, daß das Equivalentverhältnis von Hydroxylgruppen zu Carbonylgruppen 1,2 betrug, und ein saurer Katalysator (0,1 Gew.-% Swed-cat^{(R)} 3, bezogen auf die Reaktanden) wurden in siedendem Xylol unter azeotroper Entfernung des Reaktionswassers bis zum Verschwinden der Säurezahl miteinander umgesetzt und das Xylol anschließend im Vakuum abgezogen. Man erhielt die blockcopolymeren Ester **E1** und **E2** als hochviskose farblose Flüssigkeiten.

**Tabelle 1**

| | PPG-1025^{a)} | PPG-1000^{b)} | PPG-600^{c)} |
|---|---|---|---|
| **E1** | 95 | 5 | - |
| **E2** | 95 | - | 5 |

| | | | |
|---|---|---|---|
| a) Molgewicht 1025 | | | |
| b) Molgewicht 1000 | | | |
| c) Molgewicht 600 | | | |

### B: Urethane

Es wurden die in den nachfolgenden Tabellen 2 bis 5 angegebenen Polyethylenglykole (PEG, die angegebene Zahl bedeutet das Molekulargewicht), Polypropylenglykole (PPG, die angegebene Zahl bedeutet das Molekulargewicht) und Diisocyanate zu den blockcopolymeren Urethanen **U1** bis **U20** umgesetzt. In den Tabellen sind für die Polyglykole die eingesetzten Gewichtsteile angegeben; für die Diisocyanat-Komponente ist die jeweils das Equivalent-gewichtsverhältnis bezüglich der Alkoholkomponenten (Verhältnis OH:NCO) angegeben.

**Tabelle 2**

| | **U1** | **U2** | **U3** | **U4** | **U5** | **U6** | **U7** |
|---|---|---|---|---|---|---|---|
| PPG-1025 | 95 | - | - | - | - | - | - |
| PPG-2025 | - | 95 | 95 | - | - | 95 | 95 |
| PPG-3025 | - | - | - | 95 | - | - | - |
| PPG-4025 | - | - | - | - | 95 | - | - |
| PEG-600 | - | - | 5 | 5 | 5 | 5 | 5 |
| PEG-1000 | 5 | 5 | - | - | - | - | - |
| Diisocyanat I^{a)} | 1,2 | 1,2 | 1,2 | 1,2 | 1,2 | - | - |
| Diisocyanat II^{b)} | - | - | - | - | - | 1,2 | - |
| Diisocyanat III^{c)} | - | - | - | - | - | - | 1,2 |

| | | | | | | | |
|---|---|---|---|---|---|---|---|
| a) 2,4-Toluylendiisocyanat | | | | | | | |
| b) Gemisch aus 2,4-(80 %)- und 2,6-(20 %)-Toluylendiisocyanat | | | | | | | |
| c) Gemisch aus 2,4(65 %)- und 2,6-(35 %)-Toluylendiisocyanat | | | | | | | |

**Tabelle 3**

| | **U8** | **U9** | **U10** |
|---|---|---|---|
| PPG-1025 | - | - | - |
| PPG-2025 | 95 | 95 | 95 |
| PEG-600 | 5 | 5 | 5 |
| Diisocyanat IV^{d)} | 1,17 | - | - |
| Diisocyanat V^{e)} | - | 1,17 | - |
| Diisocyanat VI^{f)} | - | - | 1,17 |

| | | | |
|---|---|---|---|
| d) Methylendiphenyldiisocyanat | | | |
| e) Trimethylhexamethylendiisocyanat | | | |
| f) Tetramethylxylylendiisocyanat | | | |

**Tabelle 4**

| | **U11** | **U12** | **U13** | **U14** | **U15** | **U16** |
|---|---|---|---|---|---|---|
| PPG-2025 | 95 | 95 | 95 | 95 | 95 | 95 |
| PEG-600 | 5 | 5 | 5 | 5 | 5 | 5 |
| Diisocyanat I^{a)} | 1,1 | 1,17 | 1,3 | 1,5 | 1,7 | 2,0 |

| | | | | | | |
|---|---|---|---|---|---|---|
| a) 2,4-Toluylendiisocyanat | | | | | | |

**Tabelle 5**

| | **U17** | **U18** | **U19** | **U20** |
|---|---|---|---|---|
| PPG-2025 | 95 | 95 | 95 | 95 |
| PEG-1000 | 5 | - | - | - |
| PEG-400 | - | 5 | - | - |
| PEG-200 | - | - | 5 | 5 |
| Diisocyanat I^{a)} | 1,24 | 1,28 | 1,53 | 1,2 |

| | | | | |
|---|---|---|---|---|
| a) 2,4-Toluylendiisocyanat | | | | |

### Beispiel 2

Die Bestimmung der Entschäumerleistung von Blockcopolymeren gemäß Beispiel 1 erfolgte nach der Freifall-Kreislaufmethode. Dabei durchfiel eine im Kreis gepumpte, auf 60 °C temperierte Waschflotte (500 ml), mit 4 g eines entschäumerfreien Universalwaschmittels (enthaltend 6 Gew.-% Alkylbenzolsulfonat, 2 Gew.-% Alkylsulfat, 3,5 Gew.-% Fettalkylpolyethoxylat, 1,5 Gew.-% Seife, 20 Gew.-% Zeolith Na-A, 10 Gew.-% Natriumcarbonat, 3 Gew.-% Natriumsilikat, 3,5 Gew.-% Na-Polycarboxylat, 20 Gew.-% Natriumperborat, 1,5 Gew.-% TAED, 0,3 Gew.-% Protease, Rest auf 100 Gew.-% Natriumsulfat und Wasser) und die in der nachfolgenden Tabelle 6 angegebene Blockcopolymer-Konzentration eine Strecke von 40 cm. In Tabelle 6 sind die Zeiten (in Sekunden) bis zum Aufbau von 1000 ml Schaum angegeben. Je länger diese Zeiten sind, umso besser ist die schaumregulierende Wirkung des Blockcopolymers. Dabei war weitgehend unerheblich, ob die Blockcopolymere in Substanz oder auf Trägermaterialien absorbiert (getestet wurden Natriumcarbonat, Zeolith Na-A, Stärke, teilhydrolysierte Stärke und eine Natriumsulfat/Natriumcarbonat/Natriumsilikat/Carboxymethylcellulose/Methylcellulose-Kombination) eingesetzt wurden.

**Tabelle 6:**

| Schaumaufbauzeiten | |
|---|---|
| Blockcopolymer | Zeit [s] |
| - | 100 |
| **E1**, 0,2 Gew.-% | 180 |
| **E1**, 0,5 Gew.-% | 240 |
| **E1**, 1,0 Gew.-% | a) |
| **U1**, 0,2 Gew.-% | 600 |
| **U1**, 0,5 Gew.-% | 900 |
| **U1**, 1,0 Gew.-% | 2100 |
| **U2**, 0,2 Gew.-% | 780 |
| **U2**, 0,5 Gew.-% | 1500 |
| **U3**, 0,2 Gew.-% | 1000 |
| **U3**, 0,5 Gew.-% | 1600 |
| **U3**, 1,0 Gew.-% | b) |
| **U4**, 0,5 Gew.-% | b) |
| **U4**, 1,0 Gew.-% | b) |
| **U5**, 0,2 Gew.-% | 900 |
| **U5**, 0,5 Gew.-% | 900 |
| **U5**, 1,0 Gew.-% | 1500 |

| | |
|---|---|
| a): maximales Schaumvolumen nur 900 ml | |
| b): maximales Schaumvolumen nur 800 ml | |

In Tabelle 7 sind die bei der oben beschriebenen Freifall-Kreislaufmethode gebildeten Schaummengen (in ml) in Abhängigkeit von der Zeit angegeben. Es wurden jeweils Blockcopolymere in Konzentrationen von 0,5 Gew.-% in der Flotte eingesetzt.

**Tabelle 7:**

| Schaummengen [ml] | | | |
|---|---|---|---|
| Blockcopolymer (0,5 Gew.-%) | Schaummenge nach | | |
| | 10 min | 15 min | 25 min |
| **-** | 1480 | 1450 | 1580 |
| **U3** | 720 | 720 | 780 |
| **U6** | 740 | 800 | 900 |
| **U7** | 700 | 780 | 1120 |
| **U8** | 980 | 1120 | 920 |
| **U9** | 1160 | 1360 | 1280 |
| **U10** | 860 | 980 | 1540 |
| **U11** | 940 | 940 | 980 |
| **U12** | 720 | 740 | 760 |
| **U13** | 780 | 860 | 920 |
| **U14** | 740 | 820 | 1380 |
| **U17** | 720 | 760 | 1000 |
| **U18** | 940 | 920 | 880 |
| **U20** | 1020 | 1000 | 980 |

### Beispiel 3

Durch einfaches Vermischen von jeweils 1 Gew.-% Teil der Blockcopolymeren **E1**, **E2** sowie **U1** bis **U20** mit jeweils 10 Gew.-% Teilen pulverförmigem Natriumsulfat wurden körnige Schaumregulierungsmittel erhalten. Diese wurde in schauminhibitorfreie Universalwaschmittelrezepturen eingearbeitet und zeigten unter Anwendungsbedingungen in einer haushaltsüblichen Waschmaschine bei Konzentrationen von 1 Gew.-% bis 4 Gew.-%, bezogen auf gesamtes Waschmittel, Entschäumerleistungen, die denen eines handelsüblichen Silikon-Schauminhibitors (gewichtsgleich bezogen auf Aktivsubstanz eingesetzt) in keinem Fall nachstanden.

### Beispiel 4

Ein alkalisches Reinigungsmittel für Bleche in der Automobilindustrie, bestehend aus 18 Gew.-% Borax, 32 Gew.-% Natriumphosphat, 25 Gew.-% Natriumsilikat, 15 Gew.-% Natriumhydroxid, 9 Gew.-% nichtionischem Tensid und 1 Gew.-% Blockcopolymer **U11** wurde in einem Intensivschaumtest nach Götte gestestet. Dabei ging man so vor, daß man in einem zylindrischen Gefäß mit rotierendem Sprüharm die Prüflösung (Konzentration 0,3 Gew.-%) in Gegenwart eines schaumbildenden Mittels (Konzentration 0,03 Gew.-%) aus Mineralöl, Alkylbenzolsulfonat, Fettsäure und Polyethylenglykol umgepumpt und versprüht. Die Ablesung der gebildeten Schaummenge erfolgte nach den nachstehend angegebenen Zeiten (Abschalten der Pumpe, als Schaumhöhe gilt der Abstand zwischen Schaumoberfläche und Flüssigkeitsoberfläche). Dabei wurde der Wert für das schaumregulatorfreie Mittel als 1 gesetzt. Nach einer Umpump- und Versprühzeit von 30 Minuten betrug die Schaumhöhe beim Einsatz des schaumregulatorhaltigen Mittels 0,5 Einheiten, nach 3,5 Stunden 0,4 Einheiten.

Beim Praxiseinsatz wurde eine negative Beeinflussung der Überlackierbarkeit mit üblichen Automobillacken oder der Reinigungswirkung des Mittels durch den erfindungsgemäß verwendeten Schaumregulator nicht festgestellt.

## Patentansprüche

1. Verwendung von Glykolether-Einheiten enthaltenden Blockcopolymeren, welche erhältlich sind durch Umsetzung von Polypropylenglykol mit einer Molmasse im Bereich von 1000 bis 8000 und gegebenenfalls Polyethylenglykol mit einer Molmasse im Bereich von 200 bis 20 000, insbesondere bis 8000, mit Diisocyanaten und/oder Dicarbonsäuren mit jeweils 2 bis 44 C-Atomen, wobei im Falle der Dicarbonsäuren ein molares Verhältnis von Hydroxylgruppen zu Carbonylgruppen von 1:1 bis 1,9:1 vorliegt, als Schaumregulatoren in tensidhaltigen Wasch- und/oder Reinigungsmitteln.

2. Verwendung nach Anspruch 1, dadurch gekennzeichnet, daß das Blockcopolymer durch Umsetzung von Diisocyanat mit dem Glykol beziehungsweise den Glykolen im molaren Verhältnis von Hydroxylgruppen zu Carbonylgruppen von 1:2 bis 2:1, insbesondere 1:1 bis 1,9:1, erhältlich ist.

3. Verwendung nach Anspruch oder 2, dadurch gekennzeichnet, daß das Blockcopolymer durch Umsetzung von Diisocyanat und/oder Dicarbonsäure mit einem Gemisch aus Polypropylenglykol und Polyethylenglykol erhältlich ist, in dem das molare Verhältnis von Polyethylenglykol zu Polypropylenglykol bis zu 1:1, insbesondere von 0,1:1 bis 0,9:1, beträgt.

4. Verwendung nach einem der Ansprüche 1 bis 3, dadurch gekennzeichnet, daß das Blockcopolymer aus Polyethylenglykol mit einem Molekulargewicht von 500 bis 15 000 und Polypropylenglykol mit einem Molekulargewicht von 1000 bis 2000 erhältlich ist.

5. Verwendung nach einem der Ansprüche 1 bis 4, dadurch gekennzeichnet, daß das Blockcopolymer durch Umsetzung von Diisocyanaten mit einem Gemisch aus Polypropylenglykol und Polyethylenglykol im molaren Verhältnis OH:NCO von 1:1 bis 1,5:1 erhältlich ist.

6. Verwendung nach einem der Ansprüche 3 bis 5, dadurch gekennzeichnet, daß die Blockcopolymeren aus einem Gemisch aus Polypropylenglykol und Polyethylenglykol erhältlich sind, in dem zumindest ein Teil, insbesondere nicht mehr als 90 Mol-% und besonders bevorzugt 5 Mol-% bis 50 Mol-% des Polypropylenglykols und/oder des Polyethylenglykols durch längerkettige aliphatische vicinale Diole mit 10 bis 20 C-Atomen, insbesondere 12 bis 18 C-Atomen, und/oder a,w-Diole mit 3 bis 22 C-Atomen ersetzt ist.

7. Verfahren zur Herstellung der gemäß einem der Ansprüche 1 bis 6 zu verwendenden Blockcopolymere durch Umsetzung von Polypropylenglykolen und gegebenenfalls Polyethylenglykolen mit difunktionellen Isocyanaten und/oder difunktionellen Carbonsäuren beziehungsweise reaktiven Carbonsäurederivaten, gewünschtenfalls unter Zusatz von sauren Katalysatoren, bei Temperaturen von 20 °C bis 140 °C und gewünschtenfalls in einem unter den Reaktionsbedingungen inerten Lösungsmittel.

8. Verfahren nach Anspruch 7, dadurch gekennzeichnet, daß als difunktionelle reaktive Carbonsäurederivate Anhydride, Säurechloride und/oder niedere Alkylester von Dicarbonsäuren, insbesondere Dimethyl- und/oder Diethylester, eingesetzt werden.

9. Körniges, rieselfähiges Schaumregulierungsmittel, enthaltend einen Entschäumerwirkstoff und ein im wesentlichen anorganisches phosphatfreies Trägermaterial, dadurch gekennzeichnet, daß es 0,5 Gew.-% bis 30 Gew.-% eines Blockcopolymers, welches erhältlich ist durch Umsetzung von Polypropylenglykol mit einer Molmasse im Bereich von 1000 bis 8000 und gegebenenfalls Polyethylenglykol mit einer Molmasse im Bereich von 200 bis 8000 mit Diisocyanaten und/oder Dicarbonsäuren mit jeweils 2 bis 44 C-Atomen,
adsorbiert an
70 Gew.-% bis 99,5 Gew.-% eines körnigen, phosphatfreien und wasserlöslichen oder wasserdispergierbaren Trägermaterials,
enthält.

10. Mittel nach Anspruch 9, dadurch gekennzeichnet, daß es 1 Gew.-% bis 25 Gew.-%, insbesondere 2 Gew.-% bis 12 Gew.-% Blockcopolymer und 75 Gew.-% bis 99 Gew.-%, insbesondere 88 Gew.-% bis 98 Gew.-% Trägermaterial enthält.

11. Mittel nach Anspruch 9 oder 10, dadurch gekennzeichnet, daß das Trägermaterial Waschalkalien, insbesondere Alkalicarbonat und/oder Alkalisilikat, Buildersubstanzen, insbesondere Alumosilikat, Schichtsilikat, insbesondere Bentonit, und/oder anorganisches Bleichmittel auf Sauerstoffbasis, insbesondere Alkaliperborat oder -percarbonat, enthält.

12. Verfahren zur Herstellung eines körnigen Schaumregulierungsmittels gemäß einem der Ansprüche 9 bis 11, dadurch gekennzeichnet, daß man, gewünschtenfalls bei Temperaturen oberhalb von Raumtemparatur, das Blockcopolymer auf das in Bewegung gehaltene körnige Trägermaterial aufbringt.

13. Verfahren nach Anspruch 12, dadurch gekennzeichnet, daß man eine gewünschtenfalls unter Verwendung eines Dispergierhilfsmittels hergestellte wäßrige Suspension beziehungsweise Dispersion des Blockcopolymeren einsetzt und das entstehende Schaumregulierungsmittel gegebenenfalls einem anschließenden Trocknungsschritt unterwirft.

14. Verfahren zur Herstellung eines körnigen Schaumregulierungsmittels gemäß einem der Ansprüche 9 bis 11, dadurch gekennzeichnet, daß man in einer wäßrigen Lösung oder Aufschlämmung des Trägermaterials das Blockcopolymer, gegebenenfalls unter Zusatz eines Dispergierhilfsmittels, insbesondere eines in Wasser löslichen beziehungsweise quellfähigen Polymeren, dispergiert und die Dispersion sprühtrocknet.

15. Verwendung eines körnigen Schaumregulierungsmittels gemäß einem der Ansprüche 9 bis 11 zur Herstellung von pulverförmigen Wasch- oder Reinigungsmitteln.

## Claims

1. The use of block copolymers containing glycol ether units obtainable by reaction of polypropylene glycol having a molecular weight of 1,000 to 8,000 and, optionally, polyethylene glycol having a molecular weight of 200 to 20,000, more particularly up to 8,000, with diisocyanates and/or dicarboxylic acids containing 2 to 44 carbon atoms, the molar ratio of hydroxyl groups to carbonyl groups in the case of the dicarboxylic acids being 1:1 to 1.9:1, as foam regulators in surfactant-containing detergents and/or cleaners.

2. The use claimed in claim 1, characterized in that the block copolymer is obtainable by reaction of diisocyanate with the glycol or the glycols in a molar ratio of hydroxyl groups to carbonyl groups of 1:2 to 2:1 and, more particularly, 1:1 to 1.9:1.

3. The use claimed in claim 1 or 2, characterized in that the block copolymer is obtainable by reaction of diisocyanate and/or dicarboxylic acid with a mixture of polypropylene glycol and polyethylene glycol in which the molar ratio of polyethylene glycol to polypropylene glycol is up to 1:1 and, more particularly, from 0.1:1 to 0.9:1.

4. The use claimed in any of claims 1 to 3, characterized in that the block copolymer is obtainable from polyethylene glycol with a molecular weight of 500 to 15,000 and polypropylene glycol with a molecular weight of 1,000 to 2,000.

5. The use claimed in any of claims 1 to 4, characterized in that the block copolymer is obtainable by reaction of diisocyanates with a mixture of polypropylene glycol and polyethylene glycol in a molar OH:NCO ratio of 1:1 to 1.5:1.

6. The use claimed in any of claims 3 to 5, characterized in that the block copolymers are obtainable from a mixture of polypropylene glycol and polyethylene glycol in which at least part, more particularly no more than 90 mole-% and, more preferably, from 5 mole-% to 50 mole-%, of the polypropylene glycol and/or the polyethylene glycol is replaced by relatively long-chain aliphatic vicinal diols containing 10 to 20 carbon atoms and, more particularly, 12 to 18 carbon atoms and/or α,ω-diols containing 3 to 22 carbon atoms.

7. A process for the production of the block copolymers used in accordance with any of claims 1 to 6, by reaction of polypropylene glycols and optionally polyethylene glycols with difunctional isocyanates and/or dibasic carboxylic acids or reactive carboxylic acid derivatives, if desired in the presence of acidic catalysts, at temperatures of 20°C to 140°C and, if desired, in a solvent inert under the reaction conditions.

8. A process as claimed in claim 7, characterized in that anhydrides, acid chlorides and/or lower alkyl esters of dicarboxylic acids, more particularly dimethyl and/or diethyl esters, are used as the difunctional reactive carboxylic acid derivatives.

9. A granular free-flowing foam inhibiting composition containing a foam regulating agent and a substantially inorganic phosphate-free support material, characterized in that it contains
0.5% by weight to 30% by weight of a block copolymer obtainable by reaction of polypropylene glycol having a molecular weight of 1,000 to 8,000 and optionally polyethylene glycol having a molecular weight of 200 to 8,000 with diisocyanates and/or dicarboxylic acids containing 2 to 44 carbon atoms
adsorbed onto
70% by weight to 99.5% by weight of a granular, phosphate-free and water-soluble or water-dispersible support material

10. A foam inhibiting composition as claimed in claim 9, characterized in that it contains 1% by weight to 25% by weight and, more particularly, 2% by weight to 12% by weight of block copolymer and 75% by weight to 99% by weight and, more particularly, 88% by weight to 98% by weight of support material.

11. A foam regulating composition as claimed in claim 9 or 10, characterized in that the support material contains washing alkalis, more particularly alkali metal carbonate and/or alkali metal silicate, builders, more particularly alumosilicate, layer silicate, more particularly bentonite, and/or inorganic oxygen-based bleaching agent, more particularly alkali metal perborate or percarbonate.

12. A process for the production of the granular foam inhibiting composition claimed in any of claims 9 to 11, characterized in that the block copolymer is applied to the moving granular support material, if desired at temperatures above room temperature.

13. A process as claimed in claim 12, characterized in that an aqueous suspension or dispersion of the block copolymer prepared if desired using a dispersion aid is used and the foam inhibiting composition formed is optionally subjected to drying.

14. A process for the production of the granular foam regulating composition claimed in any of claims 9 to 11, characterized in that the block copolymer is dispersed in an aqueous solution or suspension of the support material, optionally with addition of a dispersion aid, more particularly a water-soluble or swellable polymer, and the resulting dispersion is sprayed-dried.

15. The use of the granular foam inhibiting composition claimed in any of claims 9 to 11 for the production of powder-form detergents or cleaners.

## Revendications

1. Utilisation, comme régulateurs de mousse dans des détergents et/ou des nettoyants à teneur tensioactive, de copolymères séquencés contenant des unités de glycoléther, qui sont obtenables par mise en réaction de polypropylèneglycol possédant une masse molaire comprise dans l'intervalle de 1000 à 8000 et, le cas échéant, de polyéthylèneglycol présentant une masse molaire située dans la plage de 200 à 20 000, en particulier jusqu'à 8000, avec des diisocyanates et/ou des acides dicarboxyliques comportant chacun 2 à 44 atomes de C, le rapport moléculaire entre les groupes hydroxyle et carbonyle étant compris entre 1:1 et 1,9:1, en cas d'utilisation d'acides dicarboxyliques.

2. Utilisation selon la revendication 1, caractérisée en ce que le copolymère séquencé est obtenable par mise en réaction du diisocyanate avec le ou les glycols, avec un rapport molaire entre les groupes hydroxyle et carbonyle compris entre 1:2 et 2:1, en particulier entre 1:1 et 1,9:1.

3. Utilisation selon la revendication 1 ou 2, caractérisée en ce que le copolymère séquencé est obtenable par mise en réaction de diisocyanate et/ou d'acide dicarboxylique avec un mélange de polypropylèneglycol et de polyéthylèneglycol, dans lequel le polyéthyléneglycol et le polypropylèneglycol sont entre eux dans un rapport molaire allant jusqu'à 1:1, en particulier compris entre 0,1:1 et 0,9:1.

4. Utilisation selon une des revendications 1 à 3, caractérisée en ce que le copolymère séquencé est obtenable à partir de polyéthylèneglycol possédant un poids moléculaire de 500 à 15 000 et de polypropylèneglycol présentant un poids moléculaire de 1000 à 2000.

5. Utilisation selon une des revendications 1 à 4, caractérisée en ce que le copolymère séquencé est obtenable par mise en réaction de diisocyanates avec un mélange constitué de polypropyléneglycol et de polyéthyléneglycol dans un rapport molaire OH:NCO de 1:1 à 1,5:1.

6. Utilisation selon une des revendications 3 à 5, caractérisée en ce que les copolymères séquences sont obtenables à partir d'un mélange de polypropylèneglycol et de polytéthylèneglycol, dans lequel au moins une partie, en particulier pas plus de 90 moles % et, avec une préférence particulière, 5 à 50 moles % du polypropylèneglycol et/ou du polyéthyléneglycol, sont remplacés par des diols vicinaux aliphatiques à chaîne plus longue comportant 10 à 20 atomes de C, en particulier 12 à 18 atomes de C, et/ou des diols a,w possédant 3 à 22 atomes de C.

7. Procédé de fabrication des copolymères séquencés à mettre en oeuvre conformément à une des revendications 1 à 6, par mise en réaction de polypropylèneglycols et, éventuellement, de polyéthylèneglycols avec des isocyanates difonctionnels et/ou des acides carboxyliques difonctionnels ou des dérivés d'acides carboxyliques réactifs difonctionnels, le cas échéant sous adjonction de catalyseurs acides, à des températures comprises entre 20 et 140 °C et, si on le souhaite, dans un solvant inerte dans les conditions de réaction.

8. Procédé selon la revendication 7, caractérisé en ce que l'on met en oeuvre comme dérivés d'acides carboxyliques réactifs difonctionnels, des anhydrides, des chlorures d'acides et/ou des alkylesters inférieurs d'acides dicarboxyliques, en particulier des diméthyl- et/ou des diéthylesters.

9. Agent régulateur de mousse granuleux, coulant, contenant une substance active antimoussante et une matière porteuse, sans phosphates, essentiellement inorganique, caractérisé en ce qu'il contient
0,5 à 30 % en poids d'un copolymère séquencé, qui est obtenable par mise en réaction de polypropylèneglycol possédant une masse molaire comprise dans l'intervalle de 1000 à 8000 et, le cas échéant, de polyéthylèneglycol présentant une masse molaire située dans la plage de 200 à 8000, avec des diisocyanates et/ou des acides dicarboxyliques comportant chacun 2 à 44 atomes de C,
adsorbés sur
70 à 99,5 % en poids d'une matière porteuse granuleuse, sans phosphates et soluble ou dispersible dans l'eau.

10. Agent selon la revendication 9, caractérisé en ce qu'il renferme 1 à 25 % en poids, en particulier 2 à 12 % en poids d'un copolymère séquencé et 75 à 99 % en poids, en particulier 88 à 98 % en poids de matière porteuse.

11. Agent selon la revendication 9 ou 10, caractérisé en ce que la matière porteuse contient des alcalis détergents, en particulier du carbonate et/ou du silicate de métal alcalin, des substances adjuvantes inorganiques, en particulier de l'aluminosilicate, du silicate stratifié, en particulier de la bentonite, et/ou un agent de blanchiment inorganique à base d'oxygène, en particulier du perborate ou du percarbonate de métal alcalin.

12. Procédé de fabrication d'un agent régulateur de mousse granuleux, conforme à une des revendications 9 à 11, caractérisé en ce que l'on applique le copolymère séquencé sur la matière porteuse granuleuse maintenue en mouvement, si on le souhaite à des températures supérieures à la température ambiante.

13. Procédé selon la revendication 12, caractérisé en ce que l'on met en oeuvre une suspension ou une dispersion aqueuse du copolymère séquencé, confectionnée si on le souhaite en utilisant un adjuvant de dispersion, et que l'on soumet, le cas échéant, l'agent régulateur de mousse obtenu à une étape de séchage postérieure.

14. Procédé de fabrication d'un agent régulateur de mousse granuleux conforme à une des revendications 9 à 11, caractérisé en ce que l'on disperse le copolymère séquencé dans une solution ou une suspension aqueuse de la matière porteuse, le cas échéant sous adjonction d'un adjuvant de dispersion, en particulier d'un polymère soluble ou gonflable dans l'eau, et en ce que l'on sèche la dispersion par pulvérisation.

15. Utilisation d'un agent régulateur de mousse granuleux, conforme à une des revendications 9 à 11, pour la fabrication de détergents ou de nettoyants en poudre.
